# EUROPÄISCHE PATENTSCHRIFT

(11) **EP 0 951 225 B1**
(45) Veröffentlichungstag und Bekanntmachung des Hinweises auf die Patenterteilung: **04.04.2001**
(21) Anmeldenummer: 97951160.7
(22) Anmeldetag: 11.11.1997
(51) Int. Cl.: A46B 11/00, A46D 1/00

(54) **ZAHNPFLEGEGERÄT UND VERFAHREN ZUR HERSTELLUNG VON REINIGUNGSELEMENTEN FÜR ZAHNPFLEGEGERÄTE**
DENTAL CARE APPARATUS AND METHOD FOR PRODUCING CLEANING ELEMENTS FOR SAID APPARATUS
APPAREIL POUR SOINS DENTAIRES ET PROCEDE DE PRODUCTION D'ELEMENTS DE NETTOYAGE POUR UN TEL APPAREIL

(30) Priorität: 12.11.1996 DE 19646519
(43) Veröffentlichungstag der Anmeldung: 27.10.1999
(73) Patentinhaber: Pedex & Co. GmbH, 69483 Wald-Michelbach (DE)
(72) Erfinder: WEIHRAUCH, Georg, D-69483 Wald-Michelbach (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: EP9706239
(87) Internationale Veröffentlichungsnummer: WO9820774

(56) Entgegenhaltungen:
- EP-A- 0 413 833
- WO-A-94/26244
- US-A- 5 276 935
- PATENT ABSTRACTS OF JAPAN vol. 016, no. 512 (C-0998), 22.Oktober 1992 & JP 04 193103 A (TAISHO PHARMACEUT CO LTD), 13.Juli 1992,

## Beschreibung

Die Erfindung betrifft eine Zahnbürste mit Borsten aus einem extrudierten Polymer, das zumindest im oberflächennahen Bereich wasser- oder speichellösliche Additive mit dentalmedizinischer Wirkung enthält, sowie ein Verfahren zur Herstellung solcher Borsten für eine Zahnbürste.

Bekannte Zahnbürsten entfalten ausschließlich eine mechanische Reinigungswirkung durch Reibung zwischen den Borsten und der Zahnoberfläche. Daneben entfalten sie eine Massagewirkung auf die Gingiva.

Es sind auch schon Borsten vorgeschlagen worden, bei denen das Polymer antibakteriell wirkende Metallionen, z.B. in Form von Zeolit (Derwent-Abstract 91-004868/01 zu JP 02-283312A) oder antimikrobiell wirkende, lösliche organische Additive enthält (Derwent-Abstract 94-217929/26 zu WO 94/13870 A1), sowie US-A-5 276 935.

Der Erfindung liegt die Aufgabe zugrunde, den Wirkungsbereich der bekannten Zahnbürsten zu erweitern.

Diese Aufgabe wird erfindungsgemäß daduch gelöst, daß als Additive anorganische Fluorverbindungen, die unter Einwirkung von Wasser und/oder Speichel Fluoride abspalten, in fester, feindisperser Form in das Polymer inkorporiert sind.

Die Verwendung von Additiven in Form von Fluorverbindungen mit dentalmedizinischer Wirkung ist bei flüssigen und pastenförmigen Zahnpflegemitteln bekannt, um die zahnhärtende Wirkung der Fluorid-Verbindungen auszunutzen. Die Wirkung beruht darauf, daß der menschliche Zahnschmelz in seiner äußersten Schicht eine relativ hohe Fluorid-Konzentration besitzt, die in die Tiefe des Zahns schnell abnimmt. Die mit der Nahrung und dem Trinkwasser zugeführte Menge an Fluorid reicht meist nicht aus, um den Fluoridgehalt im Zahnschmelz stabil zu halten. Auf der anderen Seite ist der Fluoridgehalt maßgeblich für die Widerstandsfähigkeit der Zähne gegen den Angriff von Bakterien und Säuren, die wiederum zu der häufigsten Zahnerkrankung, nämlich Karies, führen. Der Wirkungsmechanismus solcher Fluoride beruht auf den Fluoridionen leicht löslicher Fluoride, die auf der Zahnoberfläche eine Kalziumfluorid (CaF₂)-Schicht bilden, aus der bei Änderung des pH-Wertes im Speichel Fluorid freigesetzt wird, ohne das Fluorid-Reservoir des Zahnschmelzes zu beanspruchen. Auch ist die antibakterielle Wirkung solcher Fluoride beschrieben, die vermutlich die Säureproduktion der Bakterien im Plaque reduziert. In Zahnpflegemitteln liegen solche Additive meist in gelöster Form vor.

Bei der erfindungsgemäß ausgebildeten Zahnbürste sind diese Additive in fester, feindisperser Form in die aus einem Polymer gebildeten Borsten inkorporiert. Die Additive sind wasser- und/oder speichellöslich. Die insbesondere im oberflächennahen Bereich des Reinigungselementes eingebetteten Feinstpartikel bilden eine Art Reservoir, aus dem die wirksame Substanz langsam herausgelöst und in den Mund- und Rachenraum, insbesondere in den Bereich des Gebisses abgegeben wird, da die üblicherweise verwendeten Polymere in gewissem Umfang Feuchtigkeit absorbieren, die bis in das Innere der Borste vordringt bzw. beim Trocknen nach dem Gebrauch auswandert. Durch diese physikalischen Vorgänge wandern auch die Additive mit der Zeit aus dem Kern des Reinigungselementes an die Oberfläche, um von dort aus ihre Wirkung zu entfalten.

Als anorganische, Fluoride abspaltende Fluorverbindungen kommen vorzugsweise solche aus der Gruppe Natriumfluorid (NaF), Natriummonofluorphosphat (Na₂PO₃F), Zinkfluorid (ZnF₂), Amoniumfluorid (NH₄F) und Fluorsilikate in Frage.

Die in das Polymer eingebetteten und insbesondere an der Oberfläche freiliegenden Fluorverbindungen bilden beim Gebrauch des Zahnpflegegerätes in Verbindung mit dem Mundspeichel bzw. dem zur Reinigung verwendeten Wasser eine langsam fließende Fluorid-Quelle, die den natürlichen Fluorid- Haushalt des Zahnschmelzes, gegebenenfalls in Verbindung mit entsprechend dotierten Zahnpflegemitteln laufend ergänzt.

In das Polymer der Borsten können weitere inerte, unlösliche Additive zur Erhöhung der mechanischen Reinigungswirkung in disperser Form inkorporiert sein. Diese Maßnahme ist bei Borsten für Zahnbürsten an sich bekannt, um eine gewisse abrasive Wirkung zu erzielen. In Verbindung mit den erfindungsgemäßen Additiven müssen solche rein mechanisch wirkenden Additive inert sein. Sie dürfen insbesondere nicht oberflächenaktiv sein und auch nicht ihre Oberfläche bei Gebrauch vergrößern. Diese feindispersen, abrasiven Partikel werden bei der Verwendung der Zahnbürste mit der Zeit ausgeschwemmt. Dadurch werden an der Borste neue Oberflächen und damit auch wiederum zahnmedizinisch wirksame Fluorverbindungen freigelegt.

Um die Additive effizient zur Wirkung zu bringen, empfehlen sich Borsten, die zur Vergrößerung ihrer Oberfläche eine von der gestreckten, glatten Form abweichende Form aufweisen, z.B. profiliert, gewellt oder spiralig gewunden sind. Stattdessen können die Borsten auch beflockt sein, wobei auch die Flockfasern mit den Additiven gefüllt sind.

Eine andere vorteilhafte Ausführungsform zeichnet sich dadurch aus, daß die Borsten aus einer Seele und einem Mantel bestehen, die koextrudiert sind, wobei die Additive in den Mantel inkorporiert sind.

Bei dieser Ausführung kann insbesondere die Seele aus einem Polymer bestehen, daß dem Reinigungselement die notwendigen Gebrauchseigenschaften, wie Zugfestigkeit, Biegefähigkeit und Biegewechselfestigkeit (Wiederaufrichtvermögen) gibt, während das Polymer für den Mantel vornehmlich im Hinblick auf die Einbettung der Additive und dere sukzessive Abgabe ausgewählt wird.

In Verbindung mit der Erfindung empfehlen sich insbesondere solche Zahnbürsten, die mit auswechselbaren Borsten versehen sind, sogenannte Wechselkopfbürsten. Empfiehlt sich der häufige Wechsel der Zahnbürste bzw. der Austausch solcher Wechselköpfe schon aus Gründen des Verschleisses der Borsten und der dadurch abnehmenden Reinigungswirkung bzw. zunehmenden Gefährdung der Gingiva, so kommt dem regelmäßigen Austausch bei erfindungsgemäß gefüllten Borsten eine noch größere Bedeutung zu. Von Vorteil sind dabei insbesondere Bürsten mit eng stehenden Einzelborsten, von denen bis zu 2000 auf der Fläche eines üblichen Zahnbürstenkopfs untergebracht werden können.

Die Erfindung betrifft weiterhin ein Verfahren zur Herstellung der vorgenannten Borsten aus einem Polymer für Zahnbürsten durch Extrudieren des Polymers aus einer Schmelze, der wasser- und/oder speichellösliche anorganische, Fluoride abspaltende Fluorverbindungen in feindisperser Form zugemischt werden.

Praktische Untersuchungen haben gezeigt, daß die insbesondere die für ihre zahnmedizinische Wirkung bekannten, Fluoride abspaltenden Fluorverbindungen, die als Salze oder Flußsäure in kristalliner oder amorpher Form vorliegen, beim Zumischen zu einer Polymerschmelze chemisch und physikalisch nicht beeinträchtigt werden, also ausreichend temperaturstabil sind, und in dem extrudierten und ausgehärteten Polymer in unveränderter Form vorliegen. Eine feindisperse Verteilung der Additive läßt sich in gleicher Weise erreichen, wie bei allen anderen Feststoffen, die in feindisperser Form in Polymeren verarbeitet werden, z.B. Farbpigmente od. dgl.

Die Additive werden vorzugsweise aus der Gruppe Natriumfluorid (NaF), Natriummonofluorphosphat (Na₂PO₃F), Zinkfluorid (ZnF₂), Ammoniumfluorid (NH₄F) und Fluorsilikat ausgewählt.

Die Additive werden der Schmelze vorzugsweise mit 1500 bis 4500 ppm zugegeben. Der exakte Anteil hängt von der Art der Fluorverbindung und ihrer Umsetzung in der Oberfläche des Polymers während des Gebrauchs der Zahnbürste ab.

Vorzugsweise werden der Polymerschmelze weiterhin inerte, unlösliche Additive zur Erhöhung der mechanischen Reinigungswirkung zugemischt, die bei Gebrauch der Zahnbürste langsam ausgeschwemmt werden und neue freie Oberflächen mit den zahnmedizinisch wirksamen Additiven freilegen.

Die für die Borsten verwendeten Polymere werden aus der Gruppe der Polyamide, Polyolefine, Polyester, Polyacetale, Schwefelpolymere und deren Mischpolymere ausgewählt.

Zur Bildung von Zweikomponenten-Borsten aus einer Seele und einem Mantel werden die Additive der Polymerschmelze für den Mantel zugemischt.

## Patentansprüche

1. Zahnbürste mit Borsten aus einem extrudierten Polymer, das zumindest im oberflächennahen Bereich wasser- und/oder speichellösliche Additive mit dentalmedizinischer Wirkung enthält, dadurch gekennzeichnet, daß als Additive anorganische Fluorverbindungen, die unter Einwirkung von Wasser und/oder Speichel Fluoride abspalten, in fester, feindisperser Form in das Polymer inkorporiert sind.

2. Zahnbürste nach Anspruch 1, dadurch gekennzeichnet, daß die Additive aus der Gruppe Natriumfluorid (NaF), Natriummonofluorphosphat (Na₂PO₃F), Zinkfluorid (ZnF₂), Amoniumfluorid (NH₄F) und Fluorsilikaten ausgewählt sind.

3. Zahnbürste nach Anspruch 1 oder 2, dadurch gekennzeichnet, daß die Borsten weitere inerte unlösliche Additive zur Erhöhung der mechanischen Reinigungswirkung in disperser Form enthält.

4. Zahnbürste nach einem der Ansprüche 1 bis 3, dadurch gekennzeichnet, daß die Borsten zur Vergrößerung ihrer Oberfläche eine von der gestreckten Form abweichende Form aufweisen, z.B. profiliert, gewellt oder spiralig gewunden sind.

5. Zahnbürste nach einem der Ansprüche 1 bis 4, dadurch gekennzeichnet, daß die Borsten beflockt sind und auch die Flockfasern mit den Additiven gefüllt sind.

6. Zahnbürste nach einem der Ansprüche 1 bis 5, dadurch gekennzeichnet, daß die Borsten aus einer Seele und einem Mantel bestehen, die koextrudiert sind, und die Additive in den Mantel inkorporiert sind.

7. Zahnbürste nach einem der Ansprüche 1 bis 6, dadurch gekennzeichnet, daß die Zahnbürste mit auswechselbaren Borsten versehen ist.

8. Zahnbürste nach Anspruch 7, dadurch gekennzeichnet, daß die Zahnbürste mit einem auswechselbaren Borstenbesatz versehen ist.

9. Verfahren zur Herstellung von Borsten aus einem Polymer für Zahnbürsten durch Extrudieren des Polymers aus einer Schmelze, der wasser- und/oder speichellösliche Additive mit dentalmedizinischer Wirkung zugemischt werden, dadurch gekennzeichnet, daß als Additive anorganische, Fluoride abspaltende Fluorverbindungen in feindisperser Form zugemischt werden.

10. Verfahren nach Anspruch 9, dadurch gekennzeichnet, daß die Additive mit 1500 bis 4500 ppm der Polymer-Schmelze zugegeben werden.

11. Verfahren nach Anspruch 9 oder 10, dadurch gekennzeichnet, daß die Additive aus der Gruppe Natriumfluorid (NaF), Natriummonofluorphosphat (Na₂PO₃F), Zinkfluorid (ZnF₂), Amonfluorid (NH₄F) und Fluorsilikaten ausgewählt werden.

12. Verfahren nach einem der Ansprüche 9 bis 11, dadurch gekennzeichnet, daß der Polymer-Schmelze inerte, unlösliche Additive zur Erhöhung der mechanischen Reinigungswirkung zugemischt werden.

13. Verfahren nach einem der Ansprüche 9 bis 12, dadurch gekennzeichnet, daß das Polymer aus der Gruppe der Polyamide, Polyolefine, Polyester, Polyacetole, Schwefelpropolymere und deren Mischpolymeren ausgewählt sind.

14. Verfahren nach einem der Ansprüche 9 bis 13, dadurch gekennzeichnet, daß zur Bildung von Zweikomponenten-Borsten aus einer Seele und einem Mantel die Additive der Polymerschmelze für den Mantel zugemischt werden.

## Claims

1. Toothbrush with bristles of an extruded polymer containing at least in the area near to the surface water-soluble and/or saliva-soluble additives having a dental action, characterized in that as additives inorganic fluorine compounds, which split off fluorides under the action of water and/or saliva are incorporated into the polymer in solid, finely dispersed form.

2. Toothbrush according to claim 1, characterized in that the additives are selected from the group sodium fluoride (NaF), sodium monofluorophosphate (Na₂PO₃F), zinc fluoride (ZnF₂), ammonium fluoride (NH₄F) and fluorosilicates.

3. Toothbrush according to claim 1 or 2, characterized in that the bristles contain further inert, insoluble additives in dispersed form for increasing the mechanical cleaning action.

4. Toothbrush according to one of the claims 1 to 3, characterized in that, for increasing their surface area, the bristles have a non-flat shape, being e.g. twisted in a spiral, wavy or profiled manner.

5. Toothbrush according to one of the claims 1 to 4, characterized in that the bristles are flock coated and also the flock fibres are filled with the additives.

6. Toothbrush according to one of the claims 1 to 5, characterized in that the bristles comprise a core and a jacket, which are coextruded and the additives are incorporated into the jacket.

7. Toothbrush according to one of the claims 1 to 6, characterized in that the toothbrush is provided with replaceable bristles.

8. Toothbrush according to claim 7, characterized in that the toothbrush is provided with a replaceable bristle configuration.

9. Process for producing toothbrush bristles from a polymer by extruding the polymer from a melt with which are admixed water-soluble and/or saliva-soluble additives having a dental action, characterized in that as additives are admixed in finely dispersed form inorganic, fluoride-splitting off fluorine compounds.

10. Process according to claim 9, characterized in that 1500 to 4500 ppm of additives are added to the polymer melt.

11. Process according to claim 9 or 10, characterized in that the additives are selected from the group sodium fluoride (NaF), sodium monofluorophosphate (Na₂PO₃F), zinc fluoride (ZnF₂), ammonium fluoride (NH₄F) and fluorosilicates.

12. Process according to one of the claims 9 to 11, characterized in that with the polymer melt are admixed inert, insoluble additives for increasing the mechanical cleaning action.

13. Process according to one of the claims 9 to 12, characterized in that the polymer is selected from the group of polyamides, polyolefins, polyesters, polyacetals, sulphur polymers and their copolymers.

14. Process according to one of the claims 9 to 13, characterized in that the additives are admixed with the polymer melt for the jacket for the formation of two-component bristles comprising a core and a jacket.

## Revendications

1. Brosse à dents comportant des poils extrudés à partir d'un polymère, comprenant au moins dans la zone proche de la face supérieure des additifs solubles dans l'eau et/ou la salive à effet de soin dentaire médical, caractérisée en ce qu'en tant qu'additifs on incorpore dans le polymère sous forme solide et en dispersion fine des liaisons fluorées anorganiques qui libèrent des fluorures sous l'effet de l'eau et/ou de la salive.

2. Brosse à dents selon la revendication 1,
caractérisée en ce que les additifs sont choisis dans le groupe des fluorures de sodium (NaF), des monofluorophosphates de sodium (Na₂PO₃F), des fluorures de zinc (ZnF₂) , des fluorures d'ammonium (NH₄F) et des fluosilicates.

3. Brosse à dents selon la revendication 1 ou 2, caractérisée en ce que les poils renferment sous forme de dispersion d'autres additifs inertes insolubles pour augmenter l'effet mécanique de nettoyage.

4. Brosse à dents selon l'une quelconque des revendications 1 à 3, caractérisée en ce que pour augmenter leur surface, les poils présentent une forme différente de la forme allongée, étant par exemple profilés, ondulés ou enroulés en spirale.

5. Brosse à dents selon l'une quelconque des revendications 1 à 4, caractérisée en ce que les poils sont floqués et que le floc contient également les additifs.

6. Brosse à dents selon l'une quelconque des revendications 1 à 5, caractérisée en ce que les poils sont constitués d'une âme et d'une enveloppe coextrudées, et en ce que les additifs sont incorporés dans l'enveloppe.

7. Brosse à dents selon l'une quelconque des revendications 1 à 6, caractérisée en ce que la brosse à dents est pourvue de poils interchangeables.

8. Brosse à dents selon la revendication 7,
caractérisée en ce que la brosse à dents est pourvue d'un garnissage interchangeable de poils.

9. Procédé de fabrication de poils pour brosses à dents à partir d'un polymère par extrusion à partir d'un polymère fondu, auquel on mélange des additifs solubles dans l'eau et/ou la salive à effet de soin dentaire médical, caractérisé en ce qu'en tant qu'additifs, on incorpore sous forme de dispersion fine des liaisons fluorées anorganiques libérant des fluorures.

10. Procédé selon la revendication 9,
caractérisé en ce que les additifs sont incorporés au polymère fondu dans une proportion de 1500 à 4500 ppm.

11. Procédé selon les revendications 9 ou 10,
caractérisé en ce que les additifs sont choisis dans le groupe des fluorures de sodium (NaF), des monofluorophosphates de sodium (Na₂PO₃F), des fluorures de zinc (ZnF₂), des fluorures d'ammonium (NH₄F) et des fluosilicates.

12. Procédé selon l'une quelconque des revendications 9 à 11, caractérisé en ce que l'on incorpore au polymère fondu des additifs inertes, insolubles pour augmenter l'effet mécanique de nettoyage.

13. Procédé selon l'une quelconque des revendications 9 à 12, caractérisé en ce que le polymère est choisi dans le groupe des polyamides, des polyoléfines, des polyesters, des polyacétals, des polymères soufrés et de leurs polymères mixtes.

14. Procédé selon l'une quelconque des revendications 9 à 13, caractérisé en ce que pour réaliser des poils à deux composants constitués d'une âme et d'une enveloppe, on incorpore les additifs au polymère fondu à partir duquel sera extrudée l'enveloppe.
